# EUROPÄISCHE PATENTSCHRIFT

(11) **EP 0 168 747 B1**
(45) Veröffentlichungstag und Bekanntmachung des Hinweises auf die Patenterteilung: **26.09.1990**
(21) Anmeldenummer: 85108464.0
(22) Anmeldetag: 09.07.1985
(51) Int. Cl.: G03G 9/12, C08F 220/00

(54) **Elektrostatographischer Suspensionsentwickler und Verfahren zu seiner Herstellung**
Suspension developer for electrophotography and process for its preparation
Suspension de développement pour l'électro-photographie et son procédé de fabrication

(30) Priorität: 17.07.1984 DE 3426198
(43) Veröffentlichungstag der Anmeldung: 22.01.1986
(73) Patentinhaber: Agfa-Gevaert AG, 51373 Leverkusen (DE)
(72) Erfinder: Podszun, Wolfgang, Dr., D-5000 Köln 80 (DE); Goossens, John, Ir., D-5000 Köln 80 (DE); Süling, Carlhans, Dr., D-5068 Odenthal (DE); Uytterhoeven, Herman, Dr., B-2820 Bonheiden (BE); de Winter, Walter, Dr., B-2232 's Grafenwezen (BE); Hoffarth, Gunther, Dr., D-5090 Leverkusen 3 (DE); Richter, Wolfgang, Dr., D-4150 Krefeld (DE)

(56) Entgegenhaltungen:
- DE-A- 2 521 917
- GB-A- 1 411 739
- US-A- 4 229 513

## Beschreibung

Die Erfindung betrifft einen verbesserten elektrostatographischen Suspensionsentwickler, der zur Erzeugung einer positiven Tonerladung ein basisches Polymerisat und eine Bronstedsäure enthält, sowie ein Verfahren zu seiner Herstellung.

Zum Entwickeln von elektrostatischen Bildern auf elektrostatographischen Aufzeichnungsmaterialien sich Trockenund Naßentwicklungsverfahren bekannt. Dabei sind die Naßentwicklungsverfahren unter Verwendung von Suspensionsentwicklern den Trockenentwicklungsverfahren hinsichtlich Randschärfe und Auflösungsvermögen überlegen.

Suspensionsentwickler bestehen im allgemeien aus einer hochisolierenden Trägerflüssigkeit, einem Pigment, einer ladungsbestimmenden Substanz (auch Steuerstoff genannt) und einem Polymer. Die Trägerflüssigkeit besitzt vorzugsweise einen Volumenwiderstand von mindestens 10⁹ Ohm.cm und eine Dielektrizitätskonstante unter 3. Als Pigmente werden z. B. übliche Azofarbstoffe, Xanthenfarbstoffe, Phthalocyaninfarbstoffe, wie sie u. a. in der DE-OS-29 44 021 beschrieben werden, aber auch Triphenylmethanfarbstoffe, Acridinfarbstoffe ode Chinolinfarbstoffe verwendet. Als Schwarzpigmente werden vorzugsweise Rußpigmente verwendet.

Das Polymer hat in erster Linie die Aufgabe, der Pigmentdispersion eine ausreichende sterische Stabilisierung zu verleihen und eine Haftung bzw. Fixierung der Pigmentteilchen am Bildträger zu gewährleisten.

Zahlreiche unterschiedlich aufgebaute Polymere können als Komponente von elektrostatographischen Suspensionsentwicklern verwendet werden. So ist die Verwendung von statistischen Copolymerisaten, die aus weniger polaren Monomeren (z. B. C₆―C₂₀-Alkyl(meth)-acrylat) und stärker polaren Monomeren (z. B. Aminomethacrylate oder Vinylpyrrolidon) aufgebaut sind, vielfach beschrieben worden (z. B. DE―A―19 27 592, DE―A―19 38 001, BAE―A―784 367, JP―A―49 129 539 oder JP―A―73 431 54). Die Anwendung von Styrol-Butadien-Copolymerisaten is ebenso möglich (z. B. DE―A―23 37 419, DE-A-24 52 499 oder JP-A-73 290 72).

Auch verschiedenartige Pfropfcopolymerisate sind zum Aufbau von Suspensionsentwicklern verwendet worden (z. B. DE-A-20 42 804, DE-A-21 03 045, DE―A―24 21 037, DE―A―25 32 281, DE-A-24 32 288, DE-A-29 35 287, GB-A-2 157 2343, GB-A-2 029 049 oder US―A―40 33 890. Aus de DE-A-32 32 062 ist bekannt, die Pigmentteilchen eines Suspensionsentwicklers durch den Aufbau einer vernetzten Polymerhülle mittels Fällungspolymerisation sterisch zu stabilisieren.

Sofern die Polymeren ionische Gruppen enthalten, können diese eine Rolle beim Aufbau der Tonerladung spielen. Im allgemeinen wird die Ladung der Tonerteilchen jedoch durch öllösliche iönogene Verbindungen z. B. durch Metallsalze von organischen Säuren mit langen aliphatischen Resten erzeugt. So können beispielsweise Rußpigmente in flüssigem Isoparaffin durch organische Phosphorverbindungen (GB-A-1 151 141) positiv geladen werden. Ein negativer Ladungsaufbau ist durch Zusatz von basischen Metallalkylsulfonaten möglich (GB-A-1 571 401).

Nachteilig bei der Verwendung der bekannten ladungsbestimmenden Substanzen ist, daß die elektrischen. Eigenschaften der Suspensionsentwickler, wie Leitfähigkeit und Teilchenladung bei Konzentrationsänderungen nicht stabil sind und im hohen Maße von Wasserspuren (z. B. Luftfeuchtigkeit) beeinflußt werden. Weiterhin zeigen derartige Suspensionsentwickler im allgemeinen eine hohe elektrische Leitfähigkeit des Dispersionsmediums, wodurch die elektrophoretische Abscheidung de Tonerteilchen beeinträchtigt wird.

Der Erfindung liegt die Aufgabe zugrunde, einen elektrostatographischen Suspensionsentwickler mit positiver Tonerladung, und verbesserter Ladungsstabilität bereitzustellen.

Die Aufgabe wird erfindungsgemäß durch einen Suspensionsentwickler gelöst, de in einer elektrisch isolierenden Trägerflüssigkeit mit einem Volumenwiderstand von mindestens 10⁹ Ohm.cm und einer Dielektrizitätskonstanten unter 3 ein dispergiertes Pigment und ein Polymerisat mit sekundären oder tertiären Aminogruppen enthält, wobei die sekundären oder tertiären-Aminogruppen ganz oder teilweise mit einer Bronstedsäure mit mindestens einer C₆―C₂₄-Kohlenwasserstoffgruppe neutralisiert sind.

Als Trägerflüssigkeit mit einem Volumenwiderstand von mindestens 10⁹ Ohm.cm und einer Dieletrizitätskonstanten unter 3 könen Kohlenwasserstoffe, Fluorkohlenwasserstoffe oder Silikonöle eingesetzt werden, bevorzugt werden Flüssigkeiten auf Kohlenwasserstoffbasis beispielsweise aromatische Kohlenwasserstoffe wie Benzol, Toluol oder Xylole oder aliphatische C₆―C₁₅-Kohlenwasserstoffe, wie n-Hexan, Cyclohexan, n-Heptan, n-Oktan oder Dekalin. Auch Mischungen unterschiedlicher Kohlenwasserstoffe können verwendet werden. Besonders geeignet sind verzweigte aliphatische Kohlenwasserstoffe wie Isodecan und Isododecan.

Als Pigmente eigen sich die oben erwähnten üblicherweise für Suspensionsentwickler eingesetzten Schwarz-und Farbpigmente.

Gut geeignet sind beispielsweise Spiritschwart (C.l. Nr. 50415), Anilinschwarz (C.l.. Nr. 50440), Cyaninblau (C.I. Nr. 74250), Brillant Carmine 6 B (C.I. 15850), Echtrot (C.I. Nr. 15 865), Benzidinorange (C.I. 21110) oder Permanentgelb GR 52 (C.I. 21100). Besonders bevorzugt sind Ruß (vor alklem basische Rußtypen), Helioechtblau HG (C.I. Nr. 74160), Fanalrosa B (C.I. Nr. 45160) und Helioechtgelb GRN (C.I. Nr. 21100).

Das Polymerisat mit sekundären oder tertiären Aminogruppen kann ein Homo- oder Copolymerisat sein, es ist vorzugsweise zu 1 bis 100 Gew.%, vorzugsweise 10-70 Gew.-%, aus basischen Monomeren den allgemeinen Formeln I―III entsprechend aufgebaut. worin bedeuten:
R' = ein Wasserstoffatom oder eine CH₃-Gruppe,
R² = ein Kohlenwasserstoffrest mit 1 bis 18 Kohlenstoffatomen,
R³ = ein Wasserstoffatom oder ein Kohlenstoffrest mit 1 bis 18 Kohlenstoffatomen,
R⁴ = ein Kohlenwasserstoffrest mit 1 bis 18 Kohlenstoffatomen, oder
R₃ und R₄ stehen zusammen für die zur Ausbildung eines 5 oder 6 gliedrigen heterocyclischen Ringes erforderlichen Atome,
X = eine der Gruppen und
Y = die zur Vervollständigung eine heterocyclischen 5 oder 6 Ringes erforderlichen Atome, bedeuten.

Die genannten Kohlenwasserstoffreste können lineare oder verzweigte Alkyl-, Aryl-, Arylkyl- oder Alkylacrylreste sein.

Beispiele für basische Monomere der angegebenen allgemeinen Formeln I bis III sind: Bevorzugte basische Monomere sind Derivate der Acrylsäure und Methacrylsäure entsprechend den Formeln IV und V worin
Rᵢ, R₂, R₃ und R₄ die oben angegebenen Bedeutungen haben.

Als Beispiele für bevorzugte basische Monomere seien genannt: -Dimethylaminoethyl(meth)acrylat, -Diethylaminoethyl(meth)acrylat, 3-Dimethylamino-2-2-dimethylpropyl(meth)acrylat, tert.-butylaminoethyl(meth)acrylat oder 3-Dimethylaminopropyl(meth)acrylamid.

Die Bezeichnung (Meth)acrylat bedeutet hier Acrylat beziehungsweise Methacrylat. Die genannten basischen Monomeren können mit radikalisch polymerisierbaren, olefinisch ungesättigen Comonomeren copolymerisiert sein. Geeignet sind in erster Linie Vinyl- und Vinylidenverbindungen. Beispielhaft seien genannt:
(Meth)acrylsäureester, (Meth)acrylsäureamid, (Meth)acrylonitril; Vinylester wie Vinylacetat, Vinylpropinat; Vinylaromaten wie Styrol oder a-Methylstyrol; ferner Diene wie Butadien und Isopren sowie halogenhaltige Monomere wie Vinylchlorid und Vinylidenchlorid. Bevorzugte Comonomere sind (Meth)-acrylsäureester mit mindestens einem Cₗ-bis C₂₄- Kohlenwasserstoffrest im Alkoholteil und Styrol. Gut geeignet sind auch Mischungen verschiedener Monomere. Gute Einbauraten werden vor allem dann erzielt, wenn zumindest anteilmäßig (Meth)Acrylsäureester als Comonomere verwendet werden. Es können sowohl unvernetzte als auch durch Verwendung von mehrfunktionellen Monomeren wie z. B. Ethylendimethacrylat oder Divinylbenzol vernetzte Copolymerisate aufgebaut werden.

Es ist möglich, durch den Einsatz geeigneter Comonomerer dem Polymerisat verbesserte Dispergatoreigenschaften zu verleihen. In diesem Falle erhöht das Polymerisat die Dispersionsstabilität der Pigmentdispersion durch sterische Abschirmung..Comonomere, die die Dispergatoreigenschaften des Polymerisates verbessern, sind Beispielsweise Vinyl- oder Vinylidenmonomere mit einem Kohlenwasserstoffrest mit 6 bis 24 Kohlenstoffatomen wie Steryl(meth)acrylat, Lauryl(meth)-acrylat oder 2-Ethylhexyl(meth)acrylat, wobei diese Comonomere vorzugsweise in Mengen von 10 bis 70 Gew.-% (bezogen auf das Polymerisat) eingesetzt werden.

Verbesserte Dispergatoreigenschaften des Polymeren sind jedoch nich charakteristisch für vorliegende Erfindung. Es ist durchaus möglich, die Dispersionsstabilität, wie weiter unten ausgeführt wird, durch weitere polymere Zusätze einzustellen.

Zur Herstellung des Polymerisates können bekannte ionische oder radikalische Polymerisationsmethoden angewendet werden.

Der bevorzugte Syntheseweg ist die radikalische Polymerisation der ionischen Monomeren. Die Einleitung der Polymerisation kann mit üblichen Radikalbildnern wie Peroxiden und vorzugsweise Azoverbindungen erfolten. Auch eine Redoxpolymerisation, beispielsweise unter Verwendung eines Peroxid! Amin-Systems oder eine Photopolymerisation ist möglich. Das Polymerisat kann nach bekannten Verfahren wie Masse-, Lösungs-, Fällungs-, Suspensions- oder Emulsionspolymerisation in Abwesenheit des Pigmentes synthetisiert werden.

Nach einer bevorzugten Ausführungsform wird das Polymerisat in Anwesenheit des dispergierten Pigmentes synthetisiert, wobei das gebildete Copoiymerisat zumindest teilweise eine feste physikalische oder chemische Bindung mit dem Pigment eingeht. Bei dieser Synthesemethode wird das Pigment in Form einer nicht wässrigen 0,5 - 40%igen Dispersion eingesetzt. Als Dispergiermedium eignen sich dabei in erster Linie aromatische und aliphatische Kohlenwasserstoffe, wie beispielsweise Benzol, toluol, Xylol, lineare und verzweigte C₆―C₁₅ Alkane sowie Cyclohexan oder Dekalin.

Bevorzugt wird ein Polymerisationsverfahren, bei dem die Pigmentdispersion, die gegebenenfalls ein Stabilisierungsmittel enthalten kann, mit basischen Monomeren und gegebenenfalls Comonomeren versetzt und mittels eines Radikalbildners als Startkomponente die Polymerisation eingeleitet wird.

Als Stabilisierungsmittel können dabei lösliche, hochmolekulare Verbindungen, wie Homo- oder Mischpolymerisate aus (Meth)acrylsäureestern, beispielsweise ein 1:1 Mischpolymerisat aus Isobutylmethacrylat und Laurylmethacrylat eingesetzt werden. Gut geeignet sind auch Mischpolymerisate mit einem Anteil von 0,1 - 10 Gew.-% an einpolymerisierten Monomeren mit -OH, -COOH, -NH₂, -NHR, -NR₂-Gruppen, wie z. B. 2-Hydroxyethylmethacrylat, (Meth)acrylsäure, (Meth)acrylamid, NN-Dimethylacrylamid, N,N-Dimethylaminoethylmethacrylat und N-Vinylpyrrolidon.

Besonders gut geeignete Stabilisierungsmittel sind Blockcopolymerisate, zum Beispiel Styrol-Stearylmethacrylat-Blockcopolymerisate oder merkaptanmodifizierte Styrol-Butadien-Blockcopolymere (DE-A-3 412 085).

Die Polymerisationsreaktion kann nach einem "Batch-Verfahren" durchgeführt werden. In diesem Falle werden die Monomeren und die Startkomponente auf einmal der Pigmentdispersion zugesetzt und die Reaktion durch Temperaturerhöhung eingeleitet. Man erhält auf diese Weise eine weitgehend einheitliche Polymerisathülle.

In einer besonders bevorzugten Ausführungsform werden die Monomeren und die Startkomponenten während der Polymerisation zudosiert (Zulaufverfahren). Bei dieser Ausführungsform ist es möglich, die Monomerzusammensetzung über den Dosierzeitraum hinweg zu verändern.

Die Startkomponente wird mit Vorteil ebenfalls über den Reaktionszeitraum zudosiert. Feste Startkomponenten werden zweckmäßigerweise in Lösungsmitteln oder Monomeren gelöst.

Das Copolymerisat wird in Mengen von 10 bis 300, vorzugsweise 10 bis 100 Gew.-%, bezogen auf Pigment eingesetzt.

Als Brostedsäuren vor allem geeignet sind Schwefelsäuremonoester und Phosphorsäure-mono-unddiester, Sulfonsäuren, Phosphonsäure sowie CH-azide Verbindungen mit der Maßgabe, daß die Bronstedsäure mindestens einen Kohlenwasserstoffrest mit 6 bis 64 Kohlenstoffatomen aufweist. Bevorzugt werden dabei Bronstedsäuren mit verzweigten Kohlenwasserstoffresten. Besonders geeignet sind Bronstedsäuren die den Formeln VI, VII, VIII, IX und X entsprechen: woring bedeuten:
R² und R⁴ = gleich oder verschieden und ein Kohlenwasserstoffrest mit 1 bis 18 Kohlenstoffatomen,
R^{S} = ein Kohlenwasserstoffrest mit 6 bis 24 Kohlenstoffatomen,
_{R}⁶ = -COOR^{s} oder SO₂R⁵,
R⁷ und R⁸ = gleich oder verschieden und eine der Gruppen -CN, ―NO₂, -Halogen, ―COOR⁵ oder ―SO₂R⁵, R⁹ bis R¹³ = gleich oder verschieden und ―COOR⁵

Beispiele für geeignete Bronstedsäuren gemäß obigen Formeln sind:

Als bevorzugte Bronstedsäuren seien genannt

Die erfindungsgemäß als Brₒnstedsäuren eingesetzten Sulfonsäuren, Schwefelsäuremonoester, Phosphonsäuren und Phosporsäure-mono- oder diester sind aus bekannten Salzen zugänglich, aus denen sie mit Hilfe von Ionenaustauschern in einfacher Weise gewonnen werden können.

Die neuartigen 1, 2, 3, 4, 5-Pentaalkoxycarbonylcyclopentadiene mit C₆ bis C₂₄-Kohlenwasserstoffresten erhält man durch Umesterung des 1, 2, 3, 4, 5-Pentamethoxycarbonylcyclopentadiens mit den entsprechenden C₆ bis C₂₄-Alkoholen. Bei dieser Reaktion kann auf die Anwendung eines Umesterungskatalysators verzichtet werden.

Die Synthese der Dicyanessigsäureester erfolgt durch Umsetzung von Natriummalodinitril mit Chlorameisensäureester im Molverhältnis 2:1 in Ethanol als Lösungsmittel. Das zunächst entstehende Natriumsalz wird durch Digerieren mit beispielsweise Methylenchlorid von Malodinitril befreit und mit Hilfe eines lonenaustauschers in die Säureform überführt.

Die Trisalkylsulfonylmethane mit mindestens eiknem C₆ bis C₂₄-Kohlenwasserstoffrest können durch Reaktion der entsprechenden Trithioorthoameisensäureester mit Peressigsäure in chlorierten Kohlenwasserstoffen, beispielsweise in 1,2-Dichlorpropan synthetisiert werden, wobei die Isolierung der im chlorierten Kohlenwasserstoff lösliche Verbindungen durch Abdestillieren. des Lösungsmittels unter Zusatz von Waser erfolgt.

Die Brønstedsäuren werden im allgemeinen in Mengen von 0,01 bis 10 Gew.-%, vorzugsweise 0,1 bis 5 Gew.-%, bezogen auf den Feststoffgehalt des erfindungsgemäßen Suspensionsentwicklers eingesetzt. Die Einsatzmenge wird dabei so bemessen, daß die im Polymer enthaltenen sekundären bzw. tertiären Aminogruppen ganz oder teilweise, vorzugsweise jedoch nur teilweise neutralisiert werden. Über die Art und die Menge der Bronstedsäure läßt sich in einfacher Weise das Ausmaß der positiven Toneladung einstellen. Neben dem Polymerisat mit sekundären oder tertiären Aminogruppen können zur Herstellung des erfindungsgemäßen Suspensionswentwicklers weitere polymere Zusätze angewendet werden, beispielsweise um die Dispersionsstabilität zu erhöhen oder die Haft- und Fixiereigenschaften des dispergierten Pigmentes zu verbessern.

Für die Erhöhung der Dispersionsstabilität eignen sich in erster Linie die weiter oben angegebenen Stabilisierungsmittel auf der Basis löslicher hochmolekularer Verbindungen.

Als fixierende Substanzen eignen sich Harze, die mit dem Bindemittel des photoleitfähigen Aufzeichnungsmaterials verträglich sein sollen, z. B. mit dem Bindemittel einer photoleitfähigen Zinkoxidschicht, damit nach der Erfindung eine gute Haftung des erzeugten Bildes auf der Unterlage erhalten wird. Beispiele für geeignete Harze sind Ester von hydrogeniertem Kolophonium und fettem Öllack ("long-oil"), kolophoniummodifiziertes Phenol-Formaldehydharz, Pentaerythritolester von Kolophonium, Glycerinester von hydrogeniertem Kolophonium, Ethylcellulose, verschiedene Alkyldharze, Polyacryl- und Polymethacrylharz, Polystyrol, Polyketonharz und Polyvinylacetat. Specifische Beispiele solcher Harze sind in der Literatur über elektrostatographische Suspensionsentwickler zu finden, z. B. in der BE―A―699 157 und. in der GB-A-1 151 141.

Die erfindungsgemäßen Suspensionsentwickler können mit Hilfe übliche Dispergiermethoden hergestellt werden. Gute Ergebnisse werden unter Verwendung von Kugelmühlen, Perlmühlen, Kolloidmühlen sowie Hochgeschwindigkeitensrührern erzielt. Es kann dabei günstig sein, zunächst beispielsweise durch Aufschmelzen in einem Kneter eine Mischung aus dem Pigment, dem Polymerisat und den weiteren polymeren Zusätzen herzustellen und diese Mischung in einem zweiten Verfahrensschritt in der Trägerflüssigkeit zu dispergieren.

Bei Anwendung des oben beschriebenen Verfahrens der Polymerisation in Anwesenheit des Pigmentes wird im allemeinen direkt eine stabile Dispersion erhalten, so daß auf einen zusätzlichen Dispergierschritt verzichtet werden kann.

Es ist zweckmäßig, zunächst ein Tonerkonzentrat aus Trägerflüssigkeit, Pigment und Polymer mit einem Gehalt von 5 bis 50 Gew.-%i vorzugsweise 10 bis 25 Gew.-% Feststoff herzustellen, das durch Zugabe von weiterer Trägerflüssigkeit auf die Gebrauchskonzentrationen von 0,05 bis 2%, vorzugsweise 0,1 bis 1 % verdünnt wird.

Mit den folgenden Beispielen wird die Synthese geeigneter Brₒnstedsäuren sowie die Herstellung und Prüfung erfindugsgemäßer Suspensionsentwickler im einzelnen erläutert.

### Beispiel 1

Herstellung von Pentaisotridecyloxycarbonylcyclopentadien.

7,13 g (20 mmol) 1,2,3,4,5-Pentamethoxycarbonylcyclopentadien werden mit 20,0 g (100 mmol) Isotridecylalkohol versetzt. Bei 100°C werden innerhalb von 8 Stunden zunächst bei 1013 mbar, anschließend bei 363 - 18 mbar 3,12 g (97,5% der Theorie) Methanol abdestilliert. Man erhält 24 g 1,2,3,4,5-Pentaisotridecyloxycarbonylcyclopentadien.

### Beispiel 2

Herstellung von Dicyanessigsäureeisodecylester.

Zu 15,0 g (170 mmol) Natriummalodinitril in 150 ml absolutem Ethanol werden 19,5 g (88,3 mmol) Chlorameisensäureisodecylester in 20 ml Diethylether bei -10°C innerhalb von 30 Minuten getropft. Dan läßt man auf Raumtemperatur erwärmen und erhitzt anschließend 30 Minuten am Rückfluß (68°C). Der Niederschlag von NaCI 5,7 g (Theorie 5,1 g) wird abfiltriert und das Filtrat zum Trocknen eingeengt. Der Rückstand (26,8 g) wird mit Methylenchlorid versetzt, um Malodinitril herauszulösen, dann abgersaugt und mehrfach mit Methylenchlorid gewaschen. Der Niederschlag wird im Ölpumpenvakuum getrocknet. Man erhält 19,5 g (81 % der Theorie) Na-Dicyanessigsäureisodecylester.

Das Natriumalz wird mit Hilfe eines Kationenaustauchers in quantitativer Ausbeute in Dicyanessigsäureisodecylester überführt.

### Beispiel 3

### A. Herstellung eines modifizierten Blockpolymerisates

In einem 2-Liter Glasautoklaven werden unter Ausschluß von Wasser und Sauerstoff 1 000 ml Cyclohexan, 5 ml Glykoldimethylether und 50 g Styrol vorgelegt. Die Mischung wird mit einer 1 molaren n-Butyllithiumlösung in n-Hexan vorsichtig bis zur schwachen Gelbfärbung titriert. Dann gibt man 3 ml der 1 molaren Butyllithiumlösung zu. Durch Außenkühlung wird die Polymerisationstemperatur bei 40°C gehalten. Nach einer Reaktionszeit von 60 Minuten gibt man 50 g Butadien zu und polymerisiert bei 50°C für 60 Minuten. Danach ist der Umsatz vollständig. Man gibt 48 ml n-Dodecylmercaptan und 0,5 g Azodiisobutylronitril zu und erwärmt 5 Stunden lang auf 80°C. Nach abkühlen auf Raumtemperatur wird das Blockcopolymerisat mit 2 000 ml Ethanol, dem 2 g 2,6-Di-tertiär-butyl-p-methylphenol zugesetzt wurden, aus der Cyclohexanlösung ausgefällt und im Vakuum bis zur Gewichtskonstanz getrocknet. Man erhält 140 g eines farblosen Blockcopolymerisats. [η] = 0,272 dl/g, Toluol, 25°C; 4,5 Gew.-% Schwefel im Polymerisat.

### B. Herstellung einer Pigmentdispersion

80 g Helioechtblau HG (C. 1. 74160), 16 g modifiziertes Blockpolymerisat aus A. und 304 g Isododecan werden 16 Stunden lang in einer Stahlkugelmühle gemischt, wobei eine stabile Dispersion gebildet wird.

### C. Polymerisation eines Polymerisates mit tertiären Aminogruppen in Anwesenheit des Pigmentes

100 g der Dispersion aus B. und 120 g Isododecan werden in einen Rührreaktor überführt und auf 80°C erhitzt. Unter wirksamen Rühren und Spülen mit Stickstoff werden zunächst 200 mg Azoisobuttersäuredinitril zugesetzt und unmittelbar anschließend über einen Zeitraum von 60 Minuten eine Mischung aus 10 g Methylmethacrylat, 10 g Dimethylaminoethylmethacrylat und 100 mg Azoisobuttersäuredinitril gleichmäßig zudosiert. Nach beendeter Zugabe wird die Dispersion unter weiterem Rühren 1 Stunde bei 80°C und 3 Stunden bei 90°C gehalten.

Die Dispersion wird zur Reinigung mit Hilfe einer Becherzentrifuge zentrifugiert; der gebildete Feststoff wird isoliert und in 250 g reinen Isododecan uter Anwendung eines Schüttlers redispergiert. Dieser Vorgang wird einmal wiederholt. Die Dispersion wird anschließend durch Zugabe von weiterem Isododecan auf 0,4 Gew.-% Feststoff eingestellt. Die mittlere Teilchengröße beträgt 314 nm.

### D. Herstellung und Prüfung des Flüssigentwicklers

Die Dispersion aus C. wird mit einer Bronstedsäure versetzt. Die Ladung und die Ladungsstabilität der dispergierten Pigmentteilchen (Tonerteilchen) wurde durch folgende Testmethode geprüft:
In einer Elektrophoresezelle mit 2 planaren Elektroden mit einer Oberfläche von je 20 cm² nd einem Electrodenabstand von 0,15 cm wird der Suspensionsentwickler eingefüllt. Der elektrische Strom, der beim Anlegen einer Spannung von 500 V für 0,5 s auftritt, wird gemessen. Das Integral des Stromes über die Periode von 0,5 s ist de Q-Wert. Q_{T} ist ein Maß für die Ladung der Tonerteilchen.

Die Abscheidung der Tonerteilchen (Blaufärbung) an der negativen Elektrode (Kathode) zeigt, daß diese positiv geladen sind. Die Ladungsstabilität der Tonerteilchen wurde überprüft, indem de Wert Q_{T1} unmittelbar nach Herstellung des Flüssigentwicklers und Q_{T2} nach 7-tägiger Lagerung gemessen wurde:

### Beispiel 4

Beispiel 3 wurde wiederholt, wobei anstelle von Helioechtblau HG (C. I. 74160) ein Rußpigment mit einer BET-Oberfläche von 30 m²/g eingesetzt wurde. Die Prüfung ergab folgende Werte:

### Beispiel 5

### Vergleichsbeispiel mit einem positiv polarisierendem Mittel gemäß GB-A-1 151 141

In einer Kugelmühle werden aus 4 g Rußpigment mit einer BET-Oberfläche von 30 m²/g, 1 g eines Mischpolymerisates aus 85% Isobutylmethacrylat und 15% Stearylmethacrylat mit einem Molekulargewicht Mw von 170 000 udn in 45 g Isododecan eine Dispersion hergestellt. Die Dispersion wird auf 0,4% Feststoff verdünnt, mit 80 mg Zink (2-butyl)octylphosphat (Herstellung gemäß GB-A-1 151 141) versetzt und geprüft.

## Patentansprüche

1. Elektrostatographischer Suspensionsentwickler, der in einer elektrisch isolierenden Trägerflüssigkeit von einem Volumenwiderstand von mindestens 10⁹ Ohm. cm und eine Dielektrizitätskonstante unter 3 ein dispergiertes Pigment und mindestens ein Polymerisat enthält, dadurch gekennzeichnet, daß das Polymerisat basische, sekundäre ode tertiäre Aminogruppen enthaltende polymerisierte Monomeren enthälts ist, deren Aminogruppen ganz oder teilweise mit einer Bronstedsäure, die mindestens einen Kohlenwasserstoffrest mit 6 bis 24 Kohlenstoffatomen enthält, neutralisiert sind.

2. Suspensionsentwickler nach Anspruch 1, dadurch gekennzeichnet, daß die Aminogruppen enthaltenden Monomeren den allgemeinen Formeln entsprechen, worin bedeuten:
R' = ein Wasserstoffatom oder eine CH₃-Gruppe,
R² = ein Kohlenwasserstoffrest mit 1 bis 18 Kohlenstoffatomen,
R³ = ein Wasserstoffatom oder ein Kohlenwasserstoffrest mit 1 bis 18 Kohlenstoffatomen,
R⁴ = ein Kohlenwasserstoffrest mit 1 bis 18 Kohlenstoffatomen oder R³ und R⁴ zusammen stehen für die zur Ausbildung eines 5- oder 6-gliedrigen heterocyclischen Ringes erforderlichen Atome,
X = eine der Gruppen und
Y = die zur Vervollständigung eines 5- oder 6-Ringes erforderlichen Atome.

3. Suspensionsentwickler nach Anspruch 2, dadurch gekennzeichnet, daß die Aminogruppen enthaltenden Monomeren der allgemeinen Formel entsprechen, worin X eine der Gruppen bedeutet.

4. Suspensionsentwickler nach den Ansprüchen 1 bis 3, dadurch gekennzeichnet, daß das Polymerisat 1 bis 100 Gew.-%, vorzugsweise 10 bis 70 Gew.-% an Aminogruppen enthaltenden Monomeren enthält.

5. Suspensionsentwickler nach Anspruch 1, dadurch gekennzeichnet, daß die Brønstedsäuren . Sulfonsäure-, Phosphonsäure- oder Sulfinsäureestergruppen enthaltende Verbindungen oder CH-acide Verbindungen sind.

6. Suspensionsentwickler nach Anspruch 1, dadurch gekennzeichnet, daß die Brønstedsäuren den allgemeinen Formeln entsprechen, worin bedeuten:
R² und R⁴ = gleich oder verschieden und ein Kohlenwasserstoffrest mit 1 bis 18 Kohlenstoffatomen,
R⁵ = ein Kohlenwasserstoffrest mit 6 bis 24 Kohlenstoffatomen,
R⁶ = -COOR^{s} ode ―SO₂R⁵,
R⁷ = gleich oder verschieden und eine der Gruppen―CN,―NO₂,―Halogen,―COOR⁵ oder―SO₂R⁵, R⁹ bis R¹³ = gleich oder verschieden und ―COOR⁵.

7. Suspensionsentwickler nach Anspruch 1; dadurch gekennzeichnet, daß das Polymerisat copolymerisierte radikalisch polymerisierbare, olefinisch ungesättigte Verbindungen enthält.

8. Suspensionsentwickler nach Anspruch 1, dadurch gekennzeichnet, daß das Polymerisat als Comonomere Vinyl- oder Vinylidenverbindungen aus der Gruppe (Meth)-Acrylsäureester mit C₁― bis C₂₄-Kohlenwasserstoffresten im Alkoholteil, (Meth)-Acrylsäureamid, (Meth)-Acrylsäurenitril, Vinylacetat, Vinylpropionat, Styrol, a-Methylstyrol, Butadien, Isopren,. Vinylchlorid, Vinylidenchlorid, Ethylendimethacrylat, Divinylbenzol, Stearylmethacrylat, Laurylmethacrylat und 2-Ethylhexylmethacrylat enthält.

9. Suspensionsentwickler nach Anspruch 1, d'adurch gekennzeichnet, daß der Anteil an Aminogruppen enthaltenden Monomeren im Polymerisat 1 bis-100 Gew.-%, vorzugsweise 10 bis 70 Gew.-% beträgt.

10. Verfahren zur Herstellung eines elektrostatographischen Suspensionsentwicklers gemäß Anspruch 1, dadurch gekennzeichnet, daß man die Aminogruppen enthaltenden Monomeren in Gegenwart des Pigmentes in einem aliphatischen oder aromatischen Kohlenwasserstoff mit den Eigenschaften der Trägerflüssigkeit als Dispergiermedium polymerisiert, und so eine pigmentierte und das basische Polymerisat enthaltende und als Suspensionsentwickler aeeianete Dispersion bildet.

## Revendications

1. Révélateur électrostatographique en suspension, qui contient, dans un liquide de support électriquement isolant ayant une résistivité d'au moins 10⁹ Ohm.cm et une constante diélectrique de moins de 3, un pigment dispersé et au moins un polymère, caractérisé en ce que le polymère contient des monomères polymérisés basiques à groupes amino secondaires ou tertiaires, dont les groupes amino sont totalement ou partiellement neutralisés par un acide de Bronsted qui contient au moins un reste d'hydrocarbure en C₆―C₂₄.

2. Révélateur en suspension selon la revendication 1, caractérisé en ce que les monomères à groupes amino répondent aux formules générales: dans lesquelles:
R' représente un atome d'hydrogène ou un groupe CH₃,
R² représente un reste d'hydrocarbure en C₁―C₁₈,
R³ représente un atome d'hydrogène ou un reste d'hydrocarbure en C₁―C₁₈,
R⁴ représente un reste d'hydrocarbure en C₁―C₁₈, ou bien
R³ et R⁴ pris ensemble représentent les atomes nécessaires pour former un noyau hétérocyclique à 5 ou 6 chaînons,
X représente un groupe et
Y représente les atomes nécessaires pour compléter un noyau hétérocyclique à 5 ou 6 chaînons.

3. Révélateur en suspension selon la revendication 2, caractérisé en ce que les monomères à groupes amino correspondent à la formule générale I dans laquelle X représente un groupe

4. Révélateur en suspension selon les revendications 1 à 3, caractérisé en ce que le polymère contient 1 à 100% en poids, de préférence 10 à 70% en poids, de monomères à groupes amino.

5. Révélateur en suspension selon la revendication 1, caractérisé en ce que les acides de Bronsted sont des composés contenant des groupes esters sulfoniques, esters phosphoniques ou esters sulfiniques ou des composés à CH acide.

6. Révélateur en suspension selon la revendication 5, caractérisé en ce que les acides de Bronsted répondent aux formules générales: dans lesquelles
R² et R⁴ sont identiques ou différents et représentent chacun un reste d'hydrocarbure en C₁―C₁₈,
R⁵ représente un reste d'hydrocarbure en C₆―C₂₄,
R' représente -COOR^{s} ou ―SO₂R⁵,
R⁷ et R⁸ sont identiques ou différents et représentent chacun un halogène ou un groupe―CN, ―NO₂, -COOR^{s} ou ―SO₂R⁵ et
R⁹ à R¹³ sont identiques ou différents et représentent -COOR^{S.}

7. Révélateur en suspension selon la revendication 1, caractérisé en ce que le polymère contient des composés oléfiniques copolymérisés, polymérisables par les radicaux.

8. Révélateur en suspension selon la revendication 7, caractérisé en ce que le polymère contient comme comonomères des composés vinyliques ou vinylidéniques choisis parmi les esters (méth)-acryliques ayant des restes d'hydrocarbure en C₁―C₂₄ dans la portion alcool, le (méth)-acrylamid, le (méth)-acrylonitrile, l'acètate de vinyle, le propionate de vinyle, le styrène, l'a-butylstyrène, le butadiène, l'isoprène, le chlorure de vinyle, le chlorure de vinylidène, le diméthyacrylate d'éthylène, le divinylbenzène, le méthacrylate de stéaryle, le méthacrylate de lauryle et le méthacrylate de 2-éthylhexyle.

9. Révélateur en suspension selon la revendication 1, caractérisé en ce que la proportion de monomères à groupes amino dans le polymère est de 1-100% en poids, de préférence 10-70% en poids.

10. Procédé pour la fabrication d'un révélateur électrostatographique en suspension selon la revendication 1, caractérisé en ce que l'on polymérise les monomères à groupes amino en présence d'un pigment dans un hydrocarbure aliphatique ou aromatique ayant des propriétés de liquide de support comme milieu de dispersion et on forme ainsi une dispersion pigmentée et contenant le polymère basique et appropriée comme révélateur en suspension.

## Claims

1. An electrostatographic suspension developer which contains a dispersed pigment and at least one polymer in an electrically insulating carrier liquid with a volume resistivity of at least 10⁹ Ohm. cm and a dielectric constant of below 3, characterised in that the polymer is formed from basic, secondary or tertiary amino group-containing monomers, the amino groups of which are completely or partially neutralised with a Bronsted Acid, which contains at least one hydrocarbon radical having from 6 to 24 carbon atoms.

2. A suspension developer according to claim 1, characterised in that the amino group-containing monomers correspond to the general formulae wherein
R' = a hydrogen atom or a CH₃-group,
R² = a hydrocarbon radical having from 1 to 18 carbon atoms,
R³ = a hydrogen atom or a hydrocarbon radical having from 1 to 18 carbon atoms,
R⁴ = hydrocarbon radical having from 1 to 18 carbon atoms or R³ and R⁴ together represent the atoms necessary for the formation of 5- or 6-membered heterocyclic ring,
X = one of the groups and
Y = the atoms necessary for the completion of a 5- or 6-membered ring.

. 3. A suspension developer according to claim 2, characterised in that the amino group-containing monomers correspond to the general formula I, wherein X represents one of the groups

4. A suspension developer according to claims 1 to 3, characterised in that the polymer contains from 1 to 100% by weight, preferably from 10 to 70% by weight, of amino group-containing monomers.

5. A suspension developer according to claim 1, characterised in that the Bronsted acids are sulphonic acid, phosphonic acid or sulphinic acid ester group-containing compounds or CH-acidic compounds.

6. A suspension developer according to claim 5, characterised in that the Bronsted acids correspond to the general formulae: wherein
R² and R⁴ are the same or different and represent a hydrocarbon radical having from 1 to 18 carbon atoms,
R⁵ = hydrocarbon radical having from 6 to 24 carbon atoms,
R⁶ = -COOR^{s} or -SO₂R⁵,
R⁷ = is the same or different and represents one of the groups -CN, -N0₂, -halogen, -COOR^{s} or ―SO₂R⁵,
R⁹ to R¹³ are the same or different and represent ―COOR⁵.

7. A suspension developer according to claim 1, characterised in that the polymer contains radically polymerisable, olefinically unsaturated polymerised compounds as comonomer.

8. A suspension developer according to claim 7, characterised in that, as comonomer, the polymer contains vinyl or vinylidine compounds of the group (meth)-acrylic acid esters with C₁-to C₂₄-hydrocarbon radicals in the alcohol moiety, (meth)-acrylic acid amide, (meth)-acrylic acid nitrile, vinyl acetate, vinyl propionate, styrene, a-methyl styrene, butadiene, isoprene, vinyl chloride, vinylidene chloride, ethylene dimethacrylate, divinylbenzene, stearyl methacrylate, lauryl methacrylate and 2-ethylhexyl methacrylate.

9. A suspension developer according to claim 1, characterised in that the proportion of the amino group-contining monomers in the polymer is from 1 to 100% by weight, preferably from 100 to 70% by weight.

10. A process for the production of an electrostatographic suspension developer according to claim 1, characterised in that the amino group-containing monomers are polymerised or are polymerised together with the comonomers in the presence of the pigment in an aliphatic or aromatic hydrocarbon with the properties of the carrier liquid as dispersing agent, thereby forming a pigmented dispersion containing the basic polymer and suitable as a suspension developer.
